# EUROPÄISCHE PATENTSCHRIFT

(11) **EP 1 380 635 B1**
(45) Veröffentlichungstag und Bekanntmachung des Hinweises auf die Patenterteilung: **23.01.2013**
(21) Anmeldenummer: 03013091.8
(22) Anmeldetag: 11.06.2003
(51) Int. Cl.: C10L 1/18, C10L 1/02, C10L 1/14

(54) **Kaltfliessverbesserer für Brennstofföle pflanzlichen oder tierischen Ursprungs**
Cold flow improver for fuel oils of vegetable or animal origin.
Agent d'amélioration de l'écoulement à froid pour huiles combustibles d'origine animale ou végétale.

(30) Priorität: 09.07.2002 DE 10230771
(43) Veröffentlichungstag der Anmeldung: 14.01.2004
(73) Patentinhaber: Clariant Produkte (Deutschland) GmbH, 65929 Frankfurt am Main (DE)
(72) Erfinder: Krull, Matthias, Dr., 55296 Harxheim (DE); Siggelkow, Bettina, Dr., 46145 Oberhausen (DE); Hess, Martina, 45479 Mühlheim a. d. Ruhr (DE); Neuhaus, Ulrike, 46147 Oberhausen (DE)

(56) Entgegenhaltungen:
- EP-A- 0 214 786
- EP-A- 0 282 342
- EP-A- 1 146 108
- WO-A-93/18115
- WO-A-94/10267
- GB-A- 907 177
- US-A- 4 211 534
- US-A- 4 652 611

## Beschreibung

Die vorliegende Erfindung betrifft ein Additiv, seine Verwendung als Kaltfließverbesserer für pflanzliche oder tierische Brennstofföle und entsprechend additivierte Brennstofföle.

Im Zuge abnehmender Welterdölreserven und der Diskussion um die Umwelt beeinträchtigenden Konsequenzen des Verbrauchs fossiler und mineralischer Brennstoffe steigt das Interesse an alternativen, auf nachwachsenden Rohstoffen basierenden Energiequellen. Dazu gehören insbesondere native Öle und Fette pflanzlichen oder tierischen Ursprungs. Dies sind in der Regel Triglyceride von Fettsäuren mit 10 bis 24 C-Atomen, die einen den herkömmlichen Brennstoffen vergleichbaren Heizwert haben, aber gleichzeitig als biologisch abbaubar und umweltverträglich eingestuft werden.

Aus tierischem oder pflanzlichem Material erhaltene Öle sind hauptsächlich Stoffwechselprodukte, die Triglyceride von Monocarbonsäuren umfassen, z. B. Säuren mit 10 bis 25 Kohlenstoffatomen, und der Formel entsprechen, in der R ein aliphatischer Rest mit 10 bis 25 Kohlenstoffatomen ist, der gesättigt oder ungesättigt sein kann.

Im allgemeinen enthalten solche Öle Glyceride von einer Reihe von Säuren, deren Anzahl und Sorte mit der Quelle des Öls variiert, und sie können zusätzlich Phosphoglyceride enthalten. Solche Öle können nach im Stand der Technik bekannten Verfahren erhalten werden.

Auf Grund der teilweise unbefriedigenden physikalischen Eigenschaften der Triglyceride ist die Technik dazu übergegangen, die natürlich vorkommenden Triglyceride in Fettsäureester niederer Alkohole wie Methanol oder Ethanol zu überführen.

Als Hindernis bei der Verwendung von Fettsäureestern niederer einwertiger Alkohole als Dieselkraftstoffersatz alleine oder im Gemisch mit Dieselkraftstoff hat sich das Fließverhalten bei niedrigen Temperaturen erwiesen. Ursache dafür ist die hohe Einheitlichkeit dieser Öle im Vergleich zu Mineralölmitteldestillaten. So weist z.B. Rapsölsäuremethylester (RME) einen CFPP von -14°C auf. Mit den Additiven des Standes der Technik ist es bisher nicht möglich, einen für die Verwendung als Winterdiesel in Mitteleuropa geforderten CFPP-Wert von -20 °C sowie für spezielle Anwendungen von -22 °C und darunter sicher einzustellen. Verschärft wird dieses Problem beim Einsatz von Ölen, die größere Mengen der ebenfalls gut zugänglichen Öle von Sonnenblumen und Soja enthalten.

EP-B-0 665 873 offenbart eine Brennstoffölzusammensetzung, die einen Biobrennstoff, ein Brennstofföl auf Erdölbasis und ein Additiv umfasst, welches (a) ein öllösliches Ethylencopolymer oder (b) ein Kammpolymer oder (c) eine polare Stickstoffverbindung oder (d) eine Verbindung, in der mindestens eine im wesentlichen lineare Alkylgruppe mit 10 bis 30 Kohlenstoffatomen mit einem nicht polymeren organischen Rest verbunden ist, um mindestens eine lineare Kette von Atomen zu liefern, die die Kohlenstoffatome der Alkylgruppen und ein oder mehrere nicht endständige Sauerstoffatome einschließt, oder (e) eine oder mehrere der Komponenten (a), (b), (c) und (d) umfasst.

EP-B-0 629 231 offenbart eine Zusammensetzung, die einen größeren Anteil Öl, das im wesentlichen aus Alkylestern von Fettsäuren besteht, die sich von pflanzlichen oder tierischen Ölen oder beiden ableiten, gemischt mit einem geringen Anteil Mineralölkaltfließverbesserer umfasst, der ein oder mehrere der folgenden:
**(I)** Kammpolymer, das Copolymer von Maleinsäureanhydrid oder Fumarsäure und einem anderen ethylenisch ungesättigten Monomer, wobei das Copolymer verestert sein kann, oder Polymer oder Copolymer von α-Olefin, oder Fumarat- oder Itaconatpolymer oder -copolymer ist,
(II) Polyoxyalkylen-ester, -ester/ether oder eine Mischung derselben,
(III) Ethylen/ungesättigter Ester-Copolymer,
(IV) polarer, organischer, stickstoffhaltiger Paraffinkristallwachstumshemmstoff,
(V) Kohlenwasserstoffpolymer,
(VI) Schwefelcarboxyverbindungen und
(VII) mit Kohlenwasserstoffresten versehenes aromatisches Stockpunktsenkungsmittel
umfasst, mit der Maßgabe, dass die Zusammensetzung keine Mischungen von polymeren Estern oder Copolymeren von Estern von Acryl- und/oder Methacrylsäure umfasst, die von Alkoholen mit 1 bis 22 Kohlenstoffatomen abgeleitet sind.

EP-B-0 543 356 offenbart ein Verfahren zur Herstellung von Zusammensetzungen mit verbessertem Tieftemperaturverhalten zum Einsatz als Kraftstoffe oder Schmiermittel, ausgehend von den Estern der aus natürlichen Vorkommen erhaltenen langkettigen Fettsäuren mit einwertigen C₁-C₆-Alkoholen (FAE) dadurch gekennzeichnet, dass man
a) an sich bekannte, zur Verbesserung des Tieftemperaturverhaltens von Mineralölen verwendete Additive PPD ("Pour Point Depressant") in Mengen von 0,0001 bis 10 Gew.-% bezogen auf die langkettigen Fettsäureester FAE zusetzt und
b) auf eine Temperatur unterhalb des Cold Filter Plugging Point der nichtadditivierten, langkettigen Fettsäureester FAE abkühlt und
c) die entstehenden Niederschläge (FAN) abtrennt.

DE-A-40 40 317 offenbart Mischungen von Fettsäureniedrigalkylestem mit verbesserter Kältestabilität enthaltend
a) 58 bis 95 Gew.-% mindestens eines Esters im lodzahlbereich 50 bis 150, der sich von Fettsäuren mit 12 bis 22 Kohlenstoffatomen und niederen aliphatischen Alkoholen mit 1 bis 4 Kohlenstoffatomen ableitet,
b) 4 bis 40 Gew.-% mindestens eines Esters von Fettsäuren mit 6 bis 14 Kohlenstoffatomen und niederen aliphatischen Alkoholen mit 1 bis 4 Kohlenstoffatomen und
c) 0,1 bis 2 Gew.-% mindestens eines polymeren Esters.

EP-B-0 153 176 offenbart die Verwendung von Polymeren auf Basis ungesättigter C₄-C₈-Dicarbonsäure-di-Alkylester mit mittleren Alkylkettenlängen von 12 bis 14 als Kaltfließverbesserer für bestimmte Erdöldestillatbrennstofföle. Als geeignete Comonomere werden insbesondere Vinylester, aber auch α-Olefine genannt.

EP-B-0 153 177 offenbart ein Additivkonzentrat, das eine Kombination aus **I)** einem Copolymer mit mindestens 25 Gew.-% eines n-Alkylesters einer monoethylenisch ungesättigten C₄-C₈-Mono- oder Dicarbonsäure, wobei die durchschnittliche Zahl der Kohlenstoffatome in den n-Alkylresten 12- 14 ist und einem anderen ungesättigten Ester oder einem Olefin enthält, mit II) einem anderen Niedertemperaturfließverbesserer für Destillatbrennstofföle umfasst.

EP-A-0 282 342 lehrt eine Brennstoffzusammensetzung, welche einen größeren Anteil Destillatheizöl und einen kleineren Anteil Copolymer von (1) einem α-Olefin mit 2 bis 17 Kohlenstoffatomen pro Molekül oder einem substituierten aromatischen Olefin mit 8 bis 40 Kohlenstoffatomen pro Molekül und (2) einem Ester, wobei der Ester ein Mono- oder Di-Alkylfumarat, Itaconat, Citraconat, Mesaconat, trans- oder cis-Glutanat ist, worin die Alkylgruppe 8 bis 23 Kohlenstoffatome hat, enthält.

US-4211534 lehrt eine Additiv-Zubereitung für Destillat-Heizöle aus drei (oder mehr) Komponenten, welche
(A) eine Destillat-Fließverbesserungszubereitung,
(B) einen Schmieröl-Fließpunkterniedriger, und
(C) eine polare, von (A) und (B) verschiedene, öllösliche, als antiagglomerierendes Mittel für Wachsteilchen in dem Heizöl wirkende Verbindung der allgemeinen Formel RX, in welcher R eine öllöslich machende Kohlenwasserstoffgruppe und X eine polare Gruppe bedeutet,
enthält.

Mit den bekannten Additiven ist es ist es bisher oftmals nicht möglich, einen für die Verwendung als Winterdiesel in Mitteleuropa geforderten CFPP-Wert von -20 °C sowie für spezielle Anwendungen von -22 °C und darunter sicher einzustellen. Problematisch bei den bekannten Additiven ist darüber hinaus eine mangelnde Kältewechselbeständigkeit der additivierten Öle, das heißt der eingestellte CFPP-Wert der Öle steigt allmählich an, wenn das Öl längere Zeit bei wechselnden Temperaturen im Bereich des Cloud Points oder darunter gelagert wird.

Es bestand somit die Aufgabe, Additive zur Verbesserung des Kaltfließverhaltens von Fettsäureestern einwertiger Alkohole, die beispielsweise aus Raps-, Sonnenblumen- und/oder Sojaöl abgeleitet sind, zur Verfügung zu stellen, wobei CFPP-Werte von -20 °C und darunter einzustellen sind und der eingestellte CFPP-Wert auch bei längerer Lagerung des Öls im Bereich seines Cloud Points bzw. darunter konstant bleibt.

Überraschenderweise wurde nun gefunden, dass ein Ethylencopolymere, Kammpolymere und gegebenenfalls Polyalkyl(meth)acrylate enthaltendes Additiv ein ausgezeichneter Fließverbesserer für solche Fettsäureester ist.

Ein weiterer Gegenstand der Erfindung ist eine Brennstoffölzusammensetzung, enthaltend
a) ein Brennstofföl tierischen oder pflanzlichen Ursprungs, welches ein Fettsäurealkylester aus Fettsäuren mit 14 bis 24 C-Atomen und Alkoholen mit 1 bis 4 C-Atomen ist, oder welches eine Mischung aus Fettsäuremethylestern und Mineralöldiesel mit bis zu 25 Gew.-% Brennstofföl tierischen oder pflanzlichen Ursprungs ist, und
b) 0,001 bis 5 Gew.-% eines Additivs, enthaltend im Gewichtsverhältnis A:B = 20:1 bis 1:20

A) ein Copolymer aus Ethylen und 8 - 21 Mol-% mindestens eines Acryl- oder Vinylesters mit einem C₁-C₁₈-Alkylrest und
B) ein Kammpolymer aus mindestens einem C₈-C₁₆-Alkylester einer ethylenisch ungesättigten Dicarbonsäure und mindestens einem C₁₀-C₂₀-Olefin, wobei die Summe Q
$Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$ der molaren Mittel der C-Kettenverteilungen in den Alkylseitenketten der Olefine einerseits und den Fettalkoholen in den Estergruppen andererseits von 23 bis 27 beträgt, wobei w₁ und w₂ die molaren Anteile der einzelnen Kettenlängen in den Alkylseitenketten der Olefine einerseits und den Fettalkoholen in den Estergruppen andererseits sind und n₁ und n₂ für die Seitenkettenlängen, bei Olefinen ohne die ursprünglich olefinisch gebundenen C-Atome, der Alkylseitenketten der Olefine einerseits und der Fettalkohole in den Estergruppen andererseits stehen, und die Laufvariablen i und j für die einzelnen Seitenkettenlängen in den Alkylseitenketten der Olefine einerseits und der Fettalkohole in den Estergruppen andererseits stehen.

Ein weiterer Gegenstand der Erfindung ist die Verwendung eines Additivs, enthaltend im Gewichtsverhältnis A: B = 20:1 bis 1:20
A) ein Copolymer aus Ethylen und 8 - 21 Mol-% mindestens eines Acryl- oder Vinylesters mit einem C₁-C₁₈-Alkylrest und
B) ein Kammpolymer aus mindestens einem C₈-C₁₆-Alkylester einer ethylenisch ungesättigten Dicarbonsäure und mindestens einem C₁₀-C₂₀-Olefin, wobei die Summe Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
der molaren Mittel der C-Kettenverteilungen in den Alkylseitenketten der Olefine einerseits und den Fettalkoholen in den Estergruppen andererseits von 23 bis 27 beträgt, wobei w₁ und w₂ die molaren Anteile der einzelnen Kettenlängen in den Alkylseitenketten der Olefine einerseits und den Fettalkoholen in den Estergruppen andererseits sind und n₁ und n₂ für die Seitenkettenlängen, bei Olefinen ohne die ursprünglich olefinisch gebundenen C-Atome, der Alkylseitenketten der Olefine einerseits und der Fettalkohole in den Estergruppen andererseits stehen, und die Laufvariablen i und j für die einzelnen Seitenkettenlängen in den Alkylseitenketten der Olefine einerseits und der Fettalkohole in den Estergruppen andererseits stehen, zur Verbesserung der Kaltfließeigenschaften von Brennstoffölen tierischen oder pflanzlichen Ursprungs, welche Fettsäurealkylester aus Fettsäuren mit 14 bis 24 C-Atomen und Alkoholen mit 1 bis 4 C-Atomen sind, oder welche Mischungen aus Fettsäuremethylestern und Mineralöldiesel mit bis zu 25 Gew.-% Brennstofföl tierischen oder pflanzlichen Ursprungs ist.

In einer bevorzugten Ausführungsform der Erfindung hat Q Werte von 24 bis 26.

Bei der Bestimmung des Beitrags der Ester zu Q ist die Kettenlängenverteilung der verwendeten Alkohole ausschlaggebend. Der Veresterungsgrad wird nicht berücksichtigt. Das molare Verhältnis von Olefinen und ethylenisch ungesättigten Dicarbonsäureestern geht in die Berechnung von Q nicht ein, da bei der Copolymerisation dieser Monomere Copolymere mit etwa gleichen molaren Monomeranteilen entstehen.

Als Ethylen-Copolymere A) eignen sich solche, die 8 bis 21 Mol-% Vinyl- und/oder (Meth)acrylester und 79 bis 92 Gew.-% Ethylen enthalten. Besonders bevorzugt sind Ethylen-Copolymere mit 10 bis 18 Mol-% und speziell 12 bis 16 Mol-% mindestens eines Vinylesters. Geeignete Vinylester leiten sich von Fettsäuren mit linearen oder verzweigten Alkylgruppen mit 1 bis 30 C-Atomen ab. Als Beispiele seien genannt Vinylacetat, Vinylpropionat, Vinylbutyrat, Vinylhexanoat, Vinylheptanoat und Vinyloctanoat sowie auf verzweigten Fettsäuren basierende Ester des Vinylalkohols wie Vinyl-iso-butyrat, Pivalinsäurevinylester, Vinyl-2-ethylhexanoat, Neononansäurevinylester, Neodecansäurevinylester und Neoundecansäurevinylester. Als Comonomere ebenfalls geeignet sind Ester der Acryl- und Methacrylsäure mit 1 bis 20 C-Atomen im Alkylrest wie Methyl(meth)acrylat, Ethyl(meth)acrylat, Propyl(meth)acrylat, n- und isoButyl(meth)acrylat, Hexyl-, Octyl-, 2-Ethylhexyl-, Decyl-, Dodecyl-, Tetradecyl-, Hexadecyl-, Octadecyl(meth)acrylat sowie Mischungen aus zwei, drei, vier oder auch mehreren dieser Comonomere.

Besonders bevorzugte Terpolymerisate des 2-Ethylhexansäurevinylesters, des Neononansäurevinylesters bzw. des Neodecansäurevinylesters enthalten außer Ethylen bevorzugt 3,5 bis 20 Mol-%, insbesondere 8 bis 15 Mol-% Vinylacetat und 0,1 bis 12 Mol-%, insbesondere 0,2 bis 5 Mol-% des jeweiligen langkettigen Vinylesters, wobei der gesamte Comonomergehalt zwischen 8 und 21 Mol-%, bevorzugt zwischen 12 und 18 Mol-% liegt. Weitere bevorzugte Copolymere enthalten neben Ethylen und 8 bis 18 Mol-% Vinylestern noch 0,5 bis 10 Mol-% Olefine wie Propen, Buten, Isobutylen, Hexen, 4-Methylpenten, Octen, Diisobutylen und/oder Norbomen.

Die Copolymere A haben bevorzugt Molekulargewichte, die Schmelzviskositäten bei 140°C von 20 bis 10.000 mPas insbesondere 30 bis 5.000 mPas und speziell 50 bis 1.000 mPas entsprechen. Die mittels ¹H-NMR-Spektroskopie bestimmten Verzweigungsgrade liegen bevorzugt zwischen 2 und 9 CH₃/100 CH₂-Gruppen, insbesondere zwischen 2,5 und 6 CH₃/100 CH₂-Gruppen, die nicht aus den Comonomeren stammen.

Die Copolymere (A) sind durch die üblichen Copolymerisationsverfahren wie beispielsweise Suspensionspolymerisation, Lösungsmittelpolymerisation, Gasphasenpolymerisation oder Hochdruckmassepolymerisation herstellbar. Bevorzugt wird die Hochdruckmassepolymerisation bei Drucken von 50 bis 400 MPa, bevorzugt 100 bis 300 MPa und Temperaturen von 100 bis 300°C, bevorzugt 150 bis 220°C durchgeführt. In einer besonders bevorzugten Herstellungsvariante erfolgt die Polymerisation in einem Mehrzonenreaktor, wobei die Temperaturdifferenz zwischen den Peroxiddosierungen entlang des Rohrreaktors möglichst niedrig gehalten wird, d.h. < 50°C, bevorzugt < 30°C, insbesondere <15°C. Bevorzugt differieren die Temperaturmaxima in den einzelnen Reaktionszonen dabei um weniger als 30°C, besonders bevorzugt um weniger als 20°C und speziell um weniger als 10°C.

Die Reaktion der Monomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)peroxid-carbonat, t-Butylperpivalat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Monomerengemisch, eingesetzt.

Die Hochdruckmassepolymerisation wird in bekannten Hochdruckreaktoren, z.B. Autoklaven oder Rohrreaktoren, diskontinuierlich oder kontinuierlich durchgeführt, besonders bewährt haben sich Rohrreaktoren. Lösungsmittel wie aliphatische und/oder aromatische Kohlenwasserstoffe oder Kohlenwasserstoffgemische, Benzol oder Toluol, können im Reaktionsgemisch enthalten sein. Bevorzugt ist die im wesentlichen lösungsmittelfreie Arbeitsweise. In einer bevorzugten Ausführungsform der Polymerisation wird das Gemisch aus den Monomeren, dem Initiator und, sofern eingesetzt, dem Moderator, einem Rohrreaktor über den Reaktoreingang sowie über einen oder mehrere Seitenäste zugeführt. Die Comonomeren können dabei sowohl gemeinsam mit Ethylen als auch getrennt über Seitenströme in den Reaktor dosiert werden. Hierbei können die Monomerenströme unterschiedlich zusammengesetzt sein (EP-A-0 271 738 und EP-A-0 922 716).

Als geeignete Co- bzw. Terpolymere sind beispielsweise zu nennen: Ethylen-Vinylacetat-Copolymere mit 10- 40 Gew.-% Vinylacetat und 60 - 90 Gew.-% Ethylen;
die aus DE-A-34 43 475 bekannten Ethylen-Vinylacetat-Hexen-Terpolymere;
die in EP-B-0 203 554 beschriebenen Ethylen-Vinylacetat-Diisobutylen-Terpolymere;
die aus EP-B-0 254 284 bekannte Mischung aus einem Ethylen-Vinylacetat-Diisobutylen-Terpolymerisat und einem Ethylen/Vinylacetat-Copolymer;
die in EP-B-0 405 270 offenbarten Mischungen aus einem Ethylen-Vinylacetat-Copolymer und einem Ethylen-Vinylacetat-N-Vinylpyrrolidon-Terpolymerisat;
die in EP-B-0 463 518 beschriebenen Ethylen/Vinylacetat/iso-Butylvinylether-Terpolymere;
die aus EP-B-0 493 769 bekannten Ethylen/Vinylacetat/Neononansäurevinylester bzw. Neodecansäurevinylester-Terpolymere, die außer Ethylen 10 - 35 Gew.-% Vinylacetat und 1 - 25 Gew.-% der jeweiligen Neoverbindung enthalten;
die in EP 0778875 beschriebenen Terpolymere aus Ethylen, einem ersten Vinylester mit bis zu 4 C-Atomen und einem zweiten Vinylester, der sich von einer verzweigten Carbonsäure mit bis zu 7 C-Atomen oder einer verzweigten aber nicht tertiären Carbonsäure mit 8 bis 15 C-Atomen ableitet;
die in DE-A-196 20 118 beschriebenen Terpolymere aus Ethylen, dem Vinylester einer oder mehrerer aliphatischer C₂- bis C₂₀-Monocarbonsäuren und 4-Methylpenten-1;
die in DE-A-196 20 119 offenbarten Terpolymere aus Ethylen, dem Vinylester einer oder mehrerer aliphatischer C₂- bis C₂₀-Monocarbonsäuren und Bicyclo[2.2.1]hept-2-en.

Bevorzugt werden Mischungen gleicher oder verschiedener Ethylencopolymere eingesetzt. Das Mischungsverhältnis liegt dabei bevorzugt zwischen 20:1 und 1:20, bevorzugt 10:1 bis 1:10, insbesondere 5:1 bis 1:5.

Die Copolymere B leiten sich bevorzugt von Dicarbonsäuren und deren Derivaten wie Estern und Anhydriden ab. Bevorzugt sind Maleinsäure, Fumarsäure, Itaconsäure und speziell Maleinsäureanhydrid. Als Comonomere sind Monoolefine mit 10 bis 20, insbesondere mit 12 - 18 C-Atomen besonders geeignet. Diese sind bevorzugt linear und die Doppelbindung ist vorzugsweise endständig wie beispielsweise bei Dodecen, Tridecen, Tetradecen, Pentadecen, Hexadecen, Heptadecen und Octadecen. Das Verhältnis von Maleinsäureanhydrid zu Olefin bzw. Olefinen im Polymer ist bevorzugt im Bereich 1: 1,5 bis 1,5:1, speziell ist es equimolar. In untergeordneten Mengen von bis zu 20 Mol-%, bevorzugt < 10 Mol-%, speziell < 5 Mol-% können auch weitere Comonomere enthalten sein, die mit Maleinsäureanhydrid und den genannten Olefinen copolymerisierbar sind, wie z.B. kürzer- und längerkettige Olefine, Allylpolyglykolether, C₁-C₃₀-Alkyl(meth)acrylate, Vinylaromaten oder C₁-C₂₀-Alkylvinylether. Des gleichen werden in untergeordneten Mengen Poly(isobutylene) mit Molekulargewichten von bis zu 5.000 g/mol eingesetzt, wobei hochreaktive Varianten mit hohem Anteil an endständigen Vinylidengruppen bevorzugt sind. Diese weiteren Comonomere werden bei der Berechnung des für die Wirksamkeit entscheidenden Faktors Q nicht berücksichtigt.

Alkylpolyglykolether entsprechen der allgemeinen Formel worin

| | |
|---|---|
| R¹ | Wasserstoff oder Methyl, |
| R² | Wasserstoff oder C₁-C₄-Alkyl, |
| m | eine Zahl von 1 bis 100, |
| R³ | C₁-C₂₄-Alkyl, C₅-C₂₀-Cycloalkyl, C₆-C₁₈-Aryl oder -C(O)-R⁴, |
| R⁴ | C₁-C₄₀-Alkyl, C₅-C₁₀-Cycloalkyl oder C₆-C₁₈-Aryl, bedeuten. |

Die Herstellung der erfindungsgemäßen Copolymere B) erfolgt vorzugsweise bei Temperaturen zwischen 50 und 220°C, insbesondere 100 bis 190°C, speziell 130 bis 170°C. Das bevorzugte Herstellungsverfahren ist die lösemittelfreie Massepolymerisation, es ist jedoch auch möglich, die Polymerisation in Gegenwart aprotischer Lösemittel wie Benzol, Toluol, Xylol oder von höhersiedenden aromatischen, aliphatischen oder isoaliphatischen Lösemitteln bzw. Lösemittelgemischen wie Kerosin oder Solvent Naphtha durchzuführen. Besonders bevorzugt ist die Polymerisation in wenig moderierenden, aliphatischen oder isoaliphatischen Lösemitteln. Der Lösemittelanteil im Polymerisationsgemisch liegt im allgemeinen zwischen 10 und 90 Gew.-%, bevorzugt zwischen 35 und 60 Gew.-%. Bei der Lösungspolymerisation kann die Reaktionstemperatur durch den Siedepunkt des Lösemittels oder durch Arbeiten unter Unter- oder Überdruck besonders einfach eingestellt werden.

Die Reaktion der Monomeren wird durch Radikale bildende Initiatoren (Radikalkettenstarter) eingeleitet. Zu dieser Substanzklasse gehören z.B. Sauerstoff, Hydroperoxide und Peroxide wie z.B. Cumolhydroperoxid, t-Butylhydroperoxid, Dilauroylperoxid, Dibenzoylperoxid, Bis(2-ethylhexyl)peroxid-carbonat, t-Butylperpivalat, t-Butylpermaleinat, t-Butylperbenzoat, Dicumylperoxid, t-Butylcumylperoxid, Di-(t-butyl)peroxid, sowie Azoverbindungen wie z.B. 2,2'-Azo-bis(2methylpropanonitril) oder 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Monomerengemisch, eingesetzt.

Die Copolymere können entweder durch Veresterung von Malein-, Fumar- und/oder Itaconsäure mit den entsprechenden Alkoholen und anschließende Copolymerisation oder durch Copolymerisation von Olefin bzw. Olefinen mit Itacon- und/oder Maleinsäureanhydrid und anschließende Veresterung hergestellt werden. Bevorzugt wird eine Copolymerisation mit Anhydriden durchgeführt und das entstandene Copolymer nach der Herstellung verestert.

Diese Veresterung erfolgt in beiden Fällen beispielsweise durch Umsetzung mit 0,8 bis 2,5 mol Alkohol pro mol Anhydrid, bevorzugt mit 1,0 bis 2,0 mol Alkohol pro mol Anhydrid bei 50 bis 300°C. Bei Einsatz von von ca. 1 mol Alkohol pro mol Anhydrid entstehen Halbester. Hier werden Veresterungstemperaturen von ca. 70 bis 120°C bevorzugt. Bei Einsatz größerer Mengen Alkohol, bevorzugt 2 Mol Alkohol pro Mol Anhydrid entstehen bei 100 - 300°C, bevorzugt 120 - 250°C Diester. Das Reaktionswasser kann dabei mittels eines Inertgasstroms abdestilliert oder in Gegenwart eines organischen Lösemittels mittels azeotroper Destillation ausgetragen werden. Bevorzugt werden dazu 20-80, insbesondere 30-70, speziell 35-55 Gew.-% mindestens eines organischen Lösemittels eingesetzt. Als Halbester werden hier Copolymere mit Säurezahlen von 30 - 70 mg KOH/g, bevorzugt von 40 - 60 mg KOH/g betrachtet. Copolymere mit Säurezahlen von weniger als 40, speziell weniger als 30 mg KOH/g werden als Diester betrachtet. Besonders bevorzugt sind Halbester.

Die bei der unvollständigen Veresterung entstehende Säure kann im Additiv bevorzugt als solche oder als Salz vorliegen. Bevorzugte Kationen sind Ammoniumionen primärer, sekundärer und tertiärer Amine. Die Alkylreste der Amine besitzen bevorzugt 1 bis 20 C-Atome und können Heteroatome wie Stickstoff, Sauerstoff oder Schwefel enthalten. Weiterhin geeignete Kationen sind Alkaliionen wie z.B. Natrium und Kalium, Erdalkaliionen wie z.B. Calcium und Magnesium sowie Übergangsmetallionen wie beispielsweise Chrom, Mangan, Cer und Eisen.

Geeignete Alkohole sind insbesondere linear, sie können jedoch auch untergeordnete Mengen, z. B. bis zu 30 Gew.-%, bevorzugt bis zu 20 Gew.-% und speziell bis zu 10 Gew.-% (in 1- oder 2-Position) verzweigte Alkohole enthalten. Besonders bevorzugt sind Octanol, Decanol, Undecanol, Dodecanol, Tridecanol, Tetradecanol, Pentadecanol und Hexadecanol. Durch Einsatz von Mischungen verschiedener Olefine bei der Polymerisation und Mischungen verschiedener Alkohole bei der Veresterung kann die Wirksamkeit weiter auf spezielle Fettsäureesterzusammensetzungen angepasst werden.

In einer bevorzugten Ausführungsform können die Additive neben den Bestandteilen A und B noch Polymere und Copolymere auf Basis von C₁₀-C₂₄-Alkylacrylaten oder -methacrylaten enthalten (Bestandteil C). Diese Poly(alkylacrylate) und -methacrylate weisen Molekulargewichte von 800 bis 1.000.000 g/mol auf, und leiten sich vorzugsweise von Capryl-, Caprin-, Undecyl-, Lauryl-, Myristyl-, Cetyl-, Palmitoleyl-, Stearylalkohol oder deren Mischungen wie beispielsweise Kokos-, Palm-, Talgfett- oder Behenylalkohol ab.

In einer bevorzugten Ausführungsform werden Mischungen der erfindungsgemäßen Copolymere B eingesetzt, mit der Maßgabe, dass der Mittelwert der Q-Werte der Mischungskomponenten wiederum Werte von 23 bis 27 und bevorzugt Werte von 24 bis 26 annimmt.

Das Mischungsverhältnis der erfindungsgemäßen Additive A und B beträgt (in Gewichtsteilen) 20:1 bis 1:20, vorzugsweise 10:1 bis 1:10, insbesondere 5:1 bis 1:2. Der Anteil der Komponente C an den Formulierungen aus A, B und C kann bis zu 40 Gew.-% betragen; bevorzugt ist er weniger als 20 Gew.-%, insbesondere zwischen 1 und 10 Gew.-%.

Die erfindungsgemäßen Additive werden Ölen in Mengen von 0,001 bis 5 Gew.-%, bevorzugt 0,005 bis 1 Gew.-% und speziell 0,01 bis 0,5 Gew.-% zugesetzt. Dabei können sie als solche oder auch gelöst bzw. dispergiert in Lösemitteln, wie z.B. aliphatischen und/oder aromatischen Kohlenwasserstoffen oder Kohlenwasserstoffgemischen wie z. B. Toluol, Xylol, Ethylbenzol, Decan, Pentadecan, Benzinfraktionen, Kerosin, Naphtha, Diesel, Heizöl, Isoparaffine oder kommerziellen Lösemittelgemischen wie Solvent Naphtha, ®Shellsol AB, ®Solvesso 150, ®Solvesso 200, ®Exxsol-, ®Isopar- und ®Shellsol D-Typen eingesetzt werden. Bevorzugt sind sie in Brennstofföl tierischen oder pflanzlichen Ursprungs auf Basis von Fettsäurealkylestern gelöst. Bevorzugt enthalten die erfindungsgemäßen Additive 1 - 80 %, speziell 10 - 70 %, insbesondere 25 - 60 % Lösemittel.

Es handelt es sich bei dem Brennstofföl, das häufig auch als "Biodiesel" oder "Biokraftstoff" bezeichnet wird, um Fettsäurealkylester aus Fettsäuren mit 14 bis 24 C-Atomen und Alkoholen mit 1 bis 4 C-Atomen. Gewöhnlich enthält ein größerer Teil der Fettsäuren ein, zwei oder drei Doppelbindungen. Besonders bevorzugt handelt es sich z.B. um Rapsölsäuremethylester und speziell um Mischungen, die Raps-, Sonnenblumen- und/oder Sojaölfettsäuremethylester enthalten. Die erfindungsgemäßen Additive können mit gleichem Erfolg in Mischungen aus Fettsäuremethylestern und Mineralöldiesel eingesetzt werden. Derartige Mischungen enthalten bis zu 25 Gew.-%, insbesondere bis zu 10 Gew.-%, speziell bis zu 5 Gew.-% an Brennstofföl tierischen oder pflanzlichen Ursprungs.

Beispiele für Öle, die sich von tierischem oder pflanzlichem Material ableiten, und in denen das erfindungsgemäße Additiv verwendet werden kann, sind Rapsöl, Korianderöl, Sojaöl, Baumwollsamenöl, Sonnenblumenöl, Ricinusöl, Olivenöl, Erdnussöl, Maisöl, Mandelöl, Palmkernöl, Kokosnussöl, Senfsamenöl, Rindertalg, Knochenöl und Fischöle. Weitere Beispiele schließen Öle ein, die sich von Weizen, Jute, Sesam, Scheabaumnuß, Arachisöl und Leinöl ableiten. Die auch als Biodiesel bezeichneten Fettsäurealkylester können aus diesen Ölen nach im Stand der Technik bekannten Verfahren abgeleitet werden. Rapsöl, das eine Mischung von mit Glycerin partiell veresterten Fettsäuren ist, ist bevorzugt, da es in großen Mengen erhältlich ist und in einfacher Weise durch Auspressen von Rapssamen erhältlich ist. Des weiteren sind die ebenfalls weit verbreiteten Öle von Sonnenblumen und Soja sowie deren Mischungen mit Rapsöl bevorzugt.

Als niedrigere Alkylester von Fettsäuren kommen die folgenden in Betracht, beispielsweise als handelsübliche Mischungen: Die Ethyl-, Propyl-, Butyl- und insbesondere Methylester von Fettsäuren mit 12 bis 22 Kohlenstoffatomen, beispielsweise von Laurinsäure, Myristinsäure, Palmitinsäure, Palmitolsäure, Stearinsäure, Ölsäure, Elaidinsäure, Petroselinsäure, Ricinolsäure, Elaeostearinsäure, Linolsäure, Linolensäure, Eicosansäure, Gadoleinsäure, Docosansäure oder Erucasäure, die bevorzugt eine lodzahl von 50 bis 150, insbesondere 90 bis 125 haben. Mischungen mit besonders vorteilhaften Eigenschaften sind solche, die hauptsächlich, d. h. zu mindestens 50 Gew.-%, Methylester von Fettsäuren mit 16 bis 22 Kohlenstoffatomen und 1, 2 oder 3 Doppelbindungen enthalten. Die bevorzugten niedrigeren Alkylester von Fettsäuren sind die Methylester von Ölsäure, Linolsäure, Linolensäure und Erucasäure.

Handelsübliche Mischungen der genannten Art werden beispielsweise durch Spaltung und Veresterung von tierischen und pflanzlichen Fetten und Ölen durch ihre Umesterung mit niedrigeren aliphatischen Alkoholen erhalten. Zur Herstellung von niedrigeren Alkylestern von Fettsäuren ist es vorteilhaft, von Fetten und Ölen mit hoher lodzahl auszugehen, wie beispielsweise Sonnenblumenöl, Rapsöl, Korianderöl, Castoröl (Ricinusöl), Sojaöl, Baumwollsamenöl, Erdnussöl oder Rindertalg. Niedrigere Alkylester von Fettsäuren auf Basis einer neuen Rapsölsorte, deren Fettsäurekomponente zu mehr als 80 Gew.-% von ungesättigten Fettsäuren mit 18 Kohlenstoffatomen abgeleitet ist, sind bevorzugt.

Besonders bevorzugt sind erfindungsgemäße Öle, die als Biokraftstoffe verwendet werden können. Biokraftstoffe, d.h. von tierischem oder pflanzlichem Material abgeleitete Kraftstoffe, werden bei Verbrennung als weniger schädlich für die Umwelt angesehen und werden aus einer erneuerbaren Quelle erhalten. Es ist berichtet worden, dass bei Verbrennung weniger Kohlendioxid als durch äquivalente Menge an Erdöldestillatbrennstoff, z.B. Dieselkraftstoff, gebildet wird und dass sehr wenig Schwefeldioxid gebildet wird. Bestimmte Derivate von pflanzlichem Öl, z.B. solche, die durch Verseifung und erneute Veresterung mit einem einwertigen Alkylalkohol erhalten werden, können als Ersatz für Dieselkraftstoff verwendet werden. Des gleichen sind auch gebrauchte Speiseöle als Brennstoffe geeignet. Es ist neuerdings berichtet worden, dass Mischungen aus Rapsester, beispielsweise Rapsölmethylester (RME), mit Erdöldestillatkraftstoffen in Verhältnissen von beispielsweise 10:90 (bezogen auf das Volumen) in naher Zukunft im Handel erhältlich sein werden. Auch für derartige Mischungen sind die erfindungsgemäßen Additive geeignet.

Somit ist ein Biokraftstoff ein Öl, das aus pflanzlichem oder tierischem Material oder beidem erhalten wird oder ein Derivat derselben, welches als Kraftstoff verwendet werden kann.

Obwohl viele der obigen Öle als Biokraftstoffe verwendet werden können, sind Pflanzenölderivate bevorzugt, wobei besonders bevorzugte Biokraftstoffe Alkylesterderivate von Rapsöl, Baumwollsaatöl, Sojaöl, Sonnenblumenöl, Olivenöl oder Palmöl sind, wobei Rapsölmethylester genz besonders bevorzugt ist.

Das Additiv kann dem zu additivierenden Öl gemäß im Stand der Technik bekannten Verfahren eingebracht werden. Wenn mehr als eine Additivkomponente oder Coadditivkomponente verwendet werden soll, können solche Komponenten zusammen oder separat in beliebiger Kombination in das Öl eingebracht werden. Mit den erfindungsgemäßen Additiven läßt sich der CFPP-Wert von Biodiesel auf Werte von unter -20°C und zum Teil auf Werte von unter -25°C einstellen, wie sie für die Vermarktung für einen Einsatz insbesondere im Winter gefordert werden. Dies gilt auch für problematische Öle, die einen hohen Anteil an Ölen aus Sonnenblumen und Soja enthalten. Darüberhinaus haben die so additivierten Öle eine gute Kältewechselstabilität, das heißt der CFPP-Wert bleibt auch bei Lagerung unter winterlichen Bedingungen konstant.

Zur Herstellung von Additivpaketen für spezielle Problemlösungen können die erfindungsgemäßen Additive auch zusammen mit einem oder mehreren öllöslichen Co-Additiven eingesetzt werden, die bereits für sich allein die Kaltfließeigenschaften von Rohölen, Schmierölen oder Brennölen verbessern. Beispiele solcher Co-Additive sind polare Verbindungen, die eine Paraffindispergierung bewirken (Paraffindispergatoren) sowie öllösliche Amphiphile:

Die erfindungsgemäßen Additive können in Mischung mit Paraffindispergatoren eingesetzt werden. Paraffindispergatoren reduzieren die Größe der Paraffinkristalle und bewirken, dass die Paraffinpartikel sich nicht absetzen, sondern kolloidal mit deutlich reduziertem Sedimentationsbestreben, dispergiert bleiben. Als Paraffindispergatoren haben sich öllösliche polare Verbindungen mit ionischen oder polaren Gruppen, z. B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Andere Paraffindispergatoren sind Copolymere des Maleinsäureanhydrids und α,β-ungesättigter Verbindungen, die gegebenenfalls mit primären Monoalkylaminen und/oder aliphatischen Alkoholen umgesetzt werden können (vgl. EP 0 154 177), die Umsetzungsprodukte von Alkenylspirobislactonen mit Aminen (vgl. EP 0 413 279 B1) und nach EP 0 606 055 A2 Umsetzungsprodukte von Terpolymeren auf Basis α,β-ungesättigter Dicarbonsäureanhydride, α,β-ungesättigter Verbindungen und Polyoxylalkylenether niederer ungesättigter Alkohole.

Das Mischverhältnis (in Gewichtsteilen) der erfindungsgemäßen Additive mit Paraffindispergatoren beträgt 1:10 bis 20:1, vorzugsweise 1:1 bis 10:1.

Als Mitteldestillat bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Vorzugsweise werden solche Mitteldestillate verwendet, die 0,05 Gew.-% Schwefel und weniger, besonders bevorzugt weniger als 350 ppm Schwefel, insbesondere weniger als 200 ppm Schwefel und in speziellen Fällen weniger als 50 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten. Vorzugsweise handelt es sich um solche Mitteldestillate, die 95 %-Destillationspunkte unter 370°C, insbesondere 350°C und in Spezialfällen unter 330°C aufweisen. Auch synthetische Treibstoffe, wie sie zum Beispiel nach dem Fischer-Tropsch-Verfahren zugänglich sind, sind als Mitteldestillate geeignet.

Die Additive können allein oder auch zusammen mit anderen Additiven verwendet werden, z.B. mit anderen Stockpunkterniedrigern oder Entwachsungshilfsmitteln, mit Korrosionsinhibitoren, Antioxidantien, Schlamminhibitoren, Dehazem und Zusätzen zur Erniedrigung des Cloud-Points.

### Beispiele

### Charakterisierung der Testöle:

Die Bestimmung des CFPP-Werts erfolgt gemäß EN 116 und die Bestimmung des Cloud Points gemäß ISO 3015.

**Tabelle 1: Charakterisierung der eingesetzten Testöle**

| Öl Nr. | | CP | CFPP |
|---|---|---|---|
| E 1 | Rapsölsäuremethylester | -2,3 | -14°C |
| E 2 | 80% Rapsölsäuremethylester + 20 % Sonnenblumenölsäuremethylester | -1,6 | -10°C |
| E 3 | 90% Rapsölsäuremethylester + 10 % Sojaölsäuremethylester | -2,0 | -8°C |

Folgende Additive wurden eingesetzt:

### Ethylen-Copolymere A

Bei den eingesetzten Ethylen-Copolymeren handelt es sich um kommerzielle Produkte mit den in Tabelle 2 angegebenen Charakteristika. Die Produkte wurden als 65 %ige bzw. 50 %ige (A3) Einstellungen in Kerosin eingesetzt.

**Tabelle 2: Charakterisierung der eingesetzten Ethylen-Copolymere**

| Beispiel | Comonomer(e) | V140 | CH₃/100 CH₂ |
|---|---|---|---|
| A1 | 13,6 Mol-% Vinylacetat | 130 mPas | 3,7 |
| A2 | 13,7 Mol-% Vinylacetat und 1,4 Mol-% Neodecansäurevinylester | 105 mPas | 5,3 |
| A3 (V) | 11,2 Mol-% Vinylacetat | 220 mPas | 6,2 |
| A4 (V) | Mischung aus EVA-Copolymer mit 16 mol-% Vinylacetat und EVA mit 5 mol-% Vinylacetat im Verhältnis 13:1 | 95 mPas /350 mPas | 3,2 / 5,7 |

### Kammpolymere B

Die Polymerisation von Maleinsäureanhydrid mit α-Olefinen erfolgte (in Analogie zu EP 0 606 055) in einem höhersiedenden aromatischen Kohlenwasserstoffgemisch bei 160°C in Gegenwart einer Mischung gleicher Teile tert.-Butyl-peroxybenzoat und tert.-Butyl-peroxy-2-ethylhexanoat als Radikalkettenstarter. In Tabelle 3 sind die molaren Verhältnisse der Monomere, die Kettenlänge des zur Veresterung eingesetzten Fettalkohols und der daraus berechnete Faktor Q aufgeführt.

Die Veresterungen erfolgen in Gegenwart von Solvent Naphtha (40-50 Gew.-%) bei 90 - 100°C zum Halbester und bei 160 - 180°C unter azeotropem Auskreisen von Reaktionswasser zum Diester. Der Veresterungsgrad ist der Säurezahl umgekehrt proportional.

**Tabelle 3: Charakterisierung der eingesetzten Kammpolymere**

| Beispiel | Comonomere | Alkohol | Q | Säurezahl [mg KOH/g] |
|---|---|---|---|---|
| B1 | MSA-co-C14/16-α-Olefin (1:0,5:0,5) | C10 | 23,0 | 47,0 |
| B2 | MSA-co-C14/16-α-Olefin (1 : 0,5 : 0,5) | C10 | 23,0 | 8,5 |
| B3 | MSA-co-C14/16-α-Olefin (1 : 0,5 : 0,5) | C12 | 25,0 | 48,2 |
| B4 | MSA-co-C14/16-α-Olefin (1 : 0,5 : 0,5) | C12 | 25,0 | 28,8 |
| B5 | MSA-co-C14/16-α-Olefin (1:0,5: 0,5) | C14 | 27,0 | 51,0 |
| B6 | MSA-co-C12/14-α-Olefin (1 : 0,5 : 0,5) | C14 | 25,0 | 44,8 |
| B7 | MSA-co-C12/14-α-Olefin (1:0,5:0,5) | C12 | 23,0 | 51,1 |
| B8 | MSA-co-C14/16-α-Olefin (1 : 0,5 : 0,5) | 85 % C12 | 25,6 | 49,9 |
| | | 15 % C16 | | |
| B9 | MSA-co-C16-α-Olefin (1:1) | C12 | 26,0 | 12,3 |
| B10 | MSA-co-C14-α-Olefin (1 : 1) | C14 | 26,0 | 46,3 |
| B11 | MSA-co-C14-α-Olefin (1:1) | C12 | 24,0 | 49,3 |
| B12 | MSA-co-C16-α-Olefin (1:1) | C10 | 24,0 | 47,9 |
| B13 | MSA-co-C16/18-α-Olefin (1 : 0,5 : 0,5) | C10 | 25,0 | 53,0 |
| B14 | MSA-co-C10-α-Olefin (1 : 0,5 : 0,5) | 50 % C₁₆ | 25,0 | 48,0 |
| | | 50 % C₁₈ | | |
| B15 | MSA-co-C14/16-α-Olefin-co-Allylmethylpolyglykol (1 : 0,45 : 0,45 : 0,1) | C12 | 25,0 | 45,8 |
| B17 | MSA-co-C16-α-Olefin (1:1) | C12 | 26,0 | 49,1 |
| B16 (V) | MSA-co-C10-α-Olefin (1:1) | C12 | 20,0 | 48,8 |
| B18 (V) | MSA-co-C14/16-α-Olefin (1 : 0,5 : 0,5) | C16 | 29,0 | 16,5 |
| B19 (V) | Fumarat-Vinylacetat | C14 | n. a. | 0,4 |
| B20 (V) | Fumarat-Vinylacetat | 50 % C14 | n. a. | 0,7 |
| | | 50 % C16 | | |

| | | | | |
|---|---|---|---|---|
| n.a. = nicht anwendbar | | | | |

### Poly(alkyl(meth)acrylate) C

Als Poly(alkyl(meth)acrylat) wurden die in der Tabelle aufgeführten Verbindungen als 50 %ige Einstellungen in höhersiedendern Lösemittel eingesetzt. Die Bestimmung der K-Werte erfolgt nach Ubbelohde bei 25°C in 5 %iger toluolischer Lösung.

**Tabelle 4: Charakterisierung der eingesetzten Poly(acrylate)**

| | |
|---|---|
| C1 | Poly(octadecylacrylat), K-Wert 32 |
| C2 | Poly(dodecylacrylat), K-Wert 35,6 |
| C3 | Poly(behenylacrylat), K-Wert 22,4 |

### Wirksamkeit der Terpolymerisate

Es wurde der CFPP-Wert (gemäß EN 116, in °C) verschiedener Biobrennstoffe gemäß obiger Tabelle nach Zusatz von 1200 ppm, 1500 ppm sowie 2000 ppm Additivmischung bestimmt. Prozentangaben beziehen sich auf Gewichtanteile in den jeweiligen Mischungen. Die in den Tabellen 5 bis 7 wiedergegebenen Ergebnisse zeigen, dass Kammpolymere mit dem erfindungsgemäßen Faktor Q schon bei niedrigen Dosierraten hervorragende CFPP-Absenkungen erzielen und bei höheren Dosierraten zusätzliches Potential bieten.

**Tabelle 5: CFPP-Austestung in Testöl E1**

| Bsp. | Kammpolymer | EthylenCopolymer | Polyacrylat | CFPP in Testöl 1 | | |
|---|---|---|---|---|---|---|
| | | | | 1200 ppm | 1500 ppm | 2000 ppm |
| 1 | 20 % B1 | 80 %A2 | — | -18 | -19 | -20 |
| 2 | 20 % B2 | 80 %A2 | — | -20 | -21 | -21 |
| 3 | 20 % B3 | 80 % A2 | — | -20 | -23 | -24 |
| 4 | 20 B4 | 80 % A2 | — | -21 | -23 | -21 |
| 5 | 20 % B5 | 80 % A2 | — | -19 | -21 | -25 |
| 8 | 20 B8 | 80 % A2 | — | -20 | -22 | -24 |
| 9 | 20 % B9 | 80 % A2 | — | -20 | -22 | -22 |
| 10 | 20 % B10 | 80 % A2 | — | -21 | -23 | -24 |
| 11 | 20 % B11 | 80 % A2 | — | -21 | -23 | -23* |
| 12 | 20 % B12 | 80 % A2 | — | -20 | -22 | -29 |
| 13 | 20 % B 13 | 80 % A2 | — | -20 | -23 | -26 |
| 14 | 20 % 14 | 80 % A2 | — | -21 | -22 | -25 |
| 15 | 19 % B8 | 76 % A2 | 5 % C1 | -20 | -22 | -25 |
| 16 | 19 % B8 | 76 % A2 | 5 % C2 | -21 | -23 | -21 |
| 17 | 19 % B8 | 76 % A2 | 5 % C3 | -20 | -24 | -26 |
| 18 | 34 % B8 | 66 % A2 | — | -20 | -22 | -24 |
| 19 | 50 % B8 | 50 % A2 | — | -19 | -22 | -23 |
| 20 | 20 % B8 | 80 % A1 | — | -20 | -23 | -24 |
| 21 | 20 % B8 | 80 % A3 | — | -19 | -20 | -21 |
| 22 | B15 | 80 % A2 | — | -20 | -22 | -24 |
| 23 | B16 | 80 % A2 | — | -20 | -21 | -24 |
| 24 | 10 % B11 | 80 % A2 | — | -21 | -24 | -25 |
| | 10 % B16 | | | | | |
| 25 | 20 % B9 | 80 % A4 | — | -20 | -23 | -25 |
| 26 | 20 % B13 | 80 % A4 | — | -20 | -22 | -24 |
| 27 (V) | — | A2 | — | -14 | -16 | -10 |
| 28 (V) | — | A4 | — | -13 | -15 | -18 |
| 29 (V) | B17 | 80 % A2 | — | -18 | -18 | -19 |
| 30 (V) | 20 % B18 | 80 % A2 | — | -17 | -18 | -18 |
| 31 (V) | 20 % B19 | 80 % A2 | — | -18 | -17 | -17 |
| 32 (V) | 20 % B20 | 80 % A2 | — | -18 | -20 | -13 |
| 33 (V) | — | — | C1 | -9 | -11 | -12 |
| 34 (V) | — | — | C3 | -18 | | -17 |

**Tabelle 6: CFPP-Austestung in Testöl E2**

| Bsp. | Kammpolymer | EthylenCopolymer | Polyacrylat | CFPP in Testöl 2 | | |
|---|---|---|---|---|---|---|
| | | | | 1200 ppm | 1500 ppm | 2000 ppm |
| 35 | 20 % B3 | 80 % A2 | — | -20 | -21 | -24 |
| 36 | 20 % B4 | 80 % A2 | — | -19 | -21 | -23 |
| 37 | 20 % B6 | 80 % A2 | — | -20 | -22 | -23 |
| 38 | 20 % B7 | 80 % A2 | — | -19 | -22 | -21 |
| 39 | 20 % B8 | 80 % A2 | — | -19 | -21 | -23 |
| 40 | 20 % B9 | 80 % A2 | | -18 | -19 | -20 |
| 41 | 20 % B12 | 80 % A2 | — | -19 | -22 | -24 |
| 42 | 20 % B13 | 80 % A2 | — | -18 | -22 | -28 |
| 43 | 20 % B14 | 80 % A2 | — | -19 | -23 | -26 |
| 44 | 20 % B15 | 80 % A2 | — | -19 | -22 | -25 |
| 45 | 20 % B16 | 80 % A2 | — | -18 | -23 | -26 |
| 46 | 10 % B11 | 80 % A2 | — | -20 | -22 | -25 |
| | 10 % B16 | | | | | |
| 47 | 19 % B8 | 76 % A2 | 5% C1 | -19 | -23 | -25 |
| 48 | 19 % B8 | 76 % A2 | 5% C3 | -20 | -22 | -24 |
| 49 (V) | 20 % B17 | 80 % A2 | — | -15 | -17 | -18 |
| 50 (V) | 20 % B18 | 80 % A2 | — | -11 | -13 | -14 |
| 51 (V) | 20 % B19 | 80 % A2 | — | -16 | -17 | -19 |
| 52 (V) | 20 % B20 | 80 % A2 | — | -15 | -15 | -16 |

**Tabelle 7: CFPP-Austestung in Testöl E3**

| Bsp. | Kammpolymer | EthylenCopolymer | Polyacrylat | CFPP in Testöl E3 | |
|---|---|---|---|---|---|
| | | | | 1200 ppm | 2000 ppm |
| 53 | 20 % B3 | 80 % A2 | — | -19 | -24 |
| 54 | 20 % B5 | 80 % A2 | — | -15 | -14 |
| 55 | 20 % B8 | 80 % A2 | — | -19 | -24 |
| 56 | 20 % B10 | 80 % A2 | — | -21 | -24 |
| 57 | 20 % B11 | 80 % A2 | — | -18 | -24 |
| 58 | 20 % B14 | 80 % A2 | — | -18 | -24 |
| 59 | 10 % B11 | 80 % A2 | — | -19 | -24 |
| | 10 % B16 | | | | |
| 60 | 19 % B8 | 76 % A2 | 5% C1 | -20 | -23 |
| 61 | 19 % B8 | 76 % A2 | 5% C3 | -18 | -26 |
| 62 (V) | 20 % B17 | 80 % A2 | — | -15 | -17 |
| 63 (V) | 20 % B18 | 80 % A2 | — | -15 | -14 |
| 64 (V) | 20 % B19 | 80 % A2 | — | -14 | -17 |
| 65 (V) | 20 % B20 | 80 % A2 | — | -14 | -17 |
| 66 (V) | — | — | C1 | -14 | -14 |

### Kältewechselbeständigkeit von Fettsäuremethylestern

Zur Bestimmung der Kältewechselbeständigkeit eines Öls werden der CFPP-Wert nach DIN EN 116 vor und nach einer standardisierten Kältewechselbehandlung verglichen.

500 ml Biodiesel (Testöl E1) werden mit dem entsprechenden Kälteadditiv behandelt, in einen Standzylinder gegeben und in einer programmierbaren Kältekammer für eine Woche gelagert. In dieser Zeit wird ein Programm durchlaufen, welches wiederholt auf -13°C abkühlt um dann wieder auf -3°C aufwärmt. Es werden nacheinander 6 dieser Zyklen durchlaufen (Tabelle 8).

**Tabelle 8: Kühlprogramm zur Bestimmung der Kältewechselbeständigkeit:**

| Abschnitt | Start | Ende | Dauer | Beschreibung |
|---|---|---|---|---|
| A → B | +5°C | -3°C | 8 h | Vorkühlung auf Zyklus-StartTemperatur |
| B → C | -3°C | -3°C | 2 h | stationäre Temperatur, Zyklusbeginn |
| C → D | -3°C | -13°C | 14 h | Temperaturabsenkung, beginnende Kristallbildung |
| D → E | -13°C | - 13°C | 2 h | Stationäre Temperatur, Kristallwachstum |
| E → F | -13°C | -3°C | 6 h | Temperaturerhöhung, Aufschmelzen der Kristalle |
| F → B | | | | Es werden weitere 6 Zyklen B → F durchgeführt. |

Anschließend wird die additivierte Ölprobe ohne zu Schütteln auf Raumtemperatur aufgewärmt. Aus dem oberen, mittleren und unteren Abschnitt des Standzylinders wird je eine Probe von 50 ml für CFPP-Messungen gezogen.

Eine Abweichung zwischen den Mittelwerten der CFPP-Werte nach der Lagerung zum CFPP-Wert vor Lagerung sowie zwischen den einzelnen Phasen von weniger als 3 K zeigt eine gute Kältewechselbeständigkeit.

**Tabelle 9: Kältewechselbeständigkeit des additivierten Öls:**

| | Additiv | | | CFPP vor Lagerung | CFPP nach Lagerung | | | | | |
|---|---|---|---|---|---|---|---|---|---|---|
| Beispiel | Kamm-polymer | Ethylen-35copolymer | Dosierrate | | unten | ΔCFPP (unten) | mitte | ΔCFPP (mitte) | oben | Δ CFPP (oben) |
| 67 | 20% B13 | 80 % A2 | 1500 ppm | -23 °C | -22 °C | -1K | -22,5 °C | -0,5 K | -22 °C | -1 K |
| 68 | 20% B13 | 80 % A4 | 1500 ppm | -22,5 °C | -22 °C | 0,5 K | -22,5 °C | 0 K | -22 °C | 0,5 K |
| 69 (V) | — | A4 | 2500 ppm | -20 °C | -12 °C | 8 K | -12,5 °C | 7,5 K | -14°C | 6 K |

Bei den angegebenen CFPP-Werten handelt es sich um Mittelwerte einer Doppelbestimmung

## Patentansprüche

1. Brennstoffölzusammensetzung, enthaltend
a) ein Brennstofföl tierischen oder pflanzlichen Ursprungs, welches ein Fettsäurealkylester aus Fettsäuren mit 14 bis 24 C-Atomen und Alkoholen mit 1 bis 4 C-Atomen ist, oder welches eine Mischung aus Fettsäuremethylestern und Mineralöldiesel mit bis zu 25 Gew.-% Brennstofföl tierischen oder pflanzlichen Ursprungs ist, und
b) 0,001 bis 5 Gew.-% eines Additivs, enthaltend im Gewichtsverhältnis A:B = 20:1 bis 1:20
A) ein Copolymer aus Ethylen und 8 - 21 Mol-% mindestens eines Acryl- oder Vinylesters mit einem C₁-C₁₈-Alkylrest und
B) ein Kammpolymer aus mindestens einem C₈-C₁₆-Alkylester einer ethylenisch ungesättigten Dicarbonsäure und mindestens einem C₁₀-C₂₀-Olefin, wobei die Summe Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
der molaren Mittel der C-Kettenverteilungen in den Alkylseitenketten der Olefine einerseits und den Fettalkoholen in den Estergruppen andererseits von 23 bis 27 beträgt, wobei w₁ und w₂ die molaren Anteile der einzelnen Kettenlängen in den Alkylseitenketten der Olefine einerseits und den Fettalkoholen in den Estergruppen andererseits sind und n₁ und n₂ für die Seitenkettenlängen, bei Olefinen ohne die ursprünglich olefinisch gebundenen C-Atome, der Alkylseitenketten der Olefine einerseits und der Fettalkohole in den Estergruppen andererseits stehen, und die Laufvariablen i und j für die einzelnen Seitenkettenlängen in den Alkylseitenketten der Olefine einerseits und der Fettalkohole in den Estergruppen andererseits stehen.

2. Brennstoffölzusamensetzung nach Anspruch 1, worin Q von 24 bis 26 beträgt.

3. Brennstoffölzusammensetzung nach Anspruch 1 und/oder 2, worin in Bestandteil A außer Ethylen ad 100 Mol-% 3,5 bis 20 Mol-% Vinylacetat und 0,1 bis 12 Mol-% Neononansäurevinylester oder Neodecansäurevinylester enthalten sind, wobei der gesamte Comonomergehalt zwischen 8 und 21 Mol-% liegt.

4. Brennstoffölzusammensetzung nach einem oder mehreren der Ansprüche 1 bis 3, worin in Bestandteil A neben Ethylen ad 100 Mol-% und 8 bis 18 Mol-% Vinylestern noch 0,5 bis 10 Mol-% Olefine, ausgewählt aus Propen, Buten, Isobutylen, Hexen, 4-Methylpenten, Octen, Diisobutylen oder Norbornen enthalten sind.

5. Brennstoffölzusammensetzung nach einem oder mehreren der Ansprüche 1 bis 4, worin die Copolymere, die Bestandteil A ausmachen, Molekulargewichte zwischen 3.000 und 15.000 g/mol (GPC gegen Poly(styrol)) aufweisen.

6. Brennstoffölzusammensetzung nach einem oder mehreren der Ansprüche 1 bis 5, worin die Copolymere, die Bestandteil A ausmachen, Verzweigungsgrade zwischen 2 und 9 CH₃/100 CH₂-Gruppen, die nicht aus den Comonomeren stammen, aufweisen.

7. Brennstoffölzusammensetzung nach einem oder mehreren der Ansprüche 1 bis 6, worin die Copolymere, die Bestandteil B ausmachen, Comonomere enthalten, welche von Estern und Anhydriden der Maleinsäure, Fumarsäure oder Itaconsäure abgeleitet sind.

8. Brennstoffölzusammensetzung nach einem oder mehreren der Ansprüche 1 bis 7, worin die Copolymere, die Bestandteil B ausmachen, Comonomere enthalten, welche von α-Olefinen abgeleitet sind.

9. Brennstoffölzusammensetzung nach einem oder mehreren der Ansprüche 1 bis 8, worin neben den Bestandteilen A und B als Bestandteil C ein Polymer oder Copolymer, welches (C₁₀-C₂₄-Alkyl)acrylateinheiten oder -methacrylateinheiten umfasst, mit einem Molekulargewicht von 800 bis 1.000.000 g/mol in einer Menge von bis zu 40 Gew.-% bezogen auf das Gesamtgewicht von A, B und C enthalten ist.

10. Brennstoffölzusammensetzung nach einem der Ansprüche 1 bis 9, enthaltend polare stickstoffhaltige Paraffindispergatoren.

11. Verwendung eines Additivs, enthaltend im Gewichtsverhältnis A:B = 20:1 bis 1:20
A) ein Copolymer aus Ethylen und 8-21 Mol% mindestens eines Acryl- oder Vinylesters mit einem C₁-C₁₈-Alkylrest und
B) ein Kammpolymer aus mindestens einem C₈-C₁₆-Alkylester einer ethylenisch ungesättigten Dicarbonsäure und mindestens einem C₁₀-C₂₀-Olefin, wobei die Summe Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
der molaren Mittel der C-Kettenverteilungen in den Alkylseitenketten der Olefine einerseits und den Fettalkoholen in den Estergruppen andererseits von 23 bis 27 beträgt, wobei w₁ und w₂ die molaren Anteile der einzelnen Kettenlängen in den Alkylseitenketten der Olefine einerseits und den Fettalkoholen in den Estergruppen andererseits sind und n₁ und n₂ für die Seitenkettenlängen, bei Olefinen ohne die ursprünglich olefinisch gebundenen C-Atome, der Alkylseitenketten der Olefine einerseits und der Fettalkohole in den Estergruppen andererseits stehen, und die Laufvariablen i und j für die einzelnen Seitenkettenlängen in den Alkylseitenketten der Olefine einerseits und der Fettalkohole in den Estergruppen andererseits stehen, zur Verbesserung der Kaltfließeigenschaften von Brennstoffölen tierischen oder pflanzlichen Ursprungs, welche Fettsäurealkylester aus Fettsäuren mit 14 bis 24 C-Atomen und Alkoholen mit 1 bis 4 C-Atomen sind, oder welche Mischungen aus Fettsäuremethylestern und Mineralöldiesel mit bis zu 25 Gew.-% Brennstofföl tierischen oder pflanzlichen Ursprungs ist.

## Claims

1. A fuel oil composition comprising
a) a fuel oil of animal or vegetable origin which is a fatty acid alkyl ester formed from fatty acids having from 14 to 24 carbon atoms and alcohols having from 1 to 4 carbon atoms, or which is a mixture of fatty acid methyl esters and mineral oil diesel having up to 25% by weight of fuel oil of animal or vegetable origin, and
b) from 0.001 to 5% by weight of an additive, comprising in a weight ratio of A:B = 20:1 to 1:20,
A) a copolymer of ethylene and 8-21 mol% of at least one acrylic or vinyl ester having a C₁-C₁₈-alkyl radical and
B) a comb polymer of at least one C₈-C₁₆-alkyl ester of an ethylenically unsaturated dicarboxylic acid and at least one C₁₀-C₂₀-olefin, wherein the sum Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
of the molar average of the carbon chain distributions in the alkyl side chains of the olefins on the one hand and the fatty alcohols in the ester groups on the other hand is from 23 to 27, where w₁ and w₂ are the molar proportions of the individual chain lengths in the alkyl side chains of the olefins on the one hand and the fatty alcohols in the ester groups on the other hand, and n₁ and n₂ are the side chain lengths, in the case of olefins without the originally olefinically bonded carbon atoms, of the alkyl side chains of the olefins on the one hand and the fatty alcohols in the ester groups on the other hand, and the running variables i and j are the individual side chain lengths in the alkyl side chains of the olefins on the one hand and the fatty alcohols in the ester groups on the other hand.

2. A fuel oil composition as claimed in claim 1, wherein Q is from 24 to 26.

3. A fuel oil composition as claimed in claim 1 and/or 2, wherein, apart from ethylene ad 100 mol%, constituent A comprises from 3.5 to 20 mol% of vinyl acetate and from 0.1 to 12 mol% of vinyl neononanoate or vinyl neodecanoate, and the total comonomer content is between 8 and 21 mol%.

4. A fuel oil composition as claimed in one or more of claims 1 to 3, wherein, in addition to ethylene ad 100 mol% and from 8 to 18 mol% of vinyl esters, constituent A also comprises from 0.5 to 10 mol% of olefins selected from propene, butene, isobutylene, hexene, 4-methylpentene, octene, diisobutylene and norbornene.

5. A fuel oil composition as claimed in one or more of claims 1 to 4, wherein the copolymers which make up constituent A have molecular weights of between 3000 and 15 000 g/mol (GPC against poly(styrene)).

6. A fuel oil composition as claimed in one or more of claims 1 to 5, wherein the copolymers which make up constituent A have degrees of branching of between 2 and 9 CH₃/100 CH₂ groups which do not stem from the comonomers.

7. A fuel oil composition as claimed in one or more of claims 1 to 6, where the copolymers which make up constituent B comprise comonomers which are derived from esters and anhydrides of maleic acid, fumaric acid or itaconic acid.

8. A fuel oil composition as claimed in one or more of claims 1 to 7, wherein the copolymers which make up constituent B comprise comonomers which are derived from α-olefins.

9. A fuel oil composition as claimed in one or more of claims 1 to 8, wherein, in addition to constituents A and B, there is also present a constituent C which is a polymer or copolymer including (C₁₀-C₂₄-alkyl) acrylate units or methacrylate units and having a molecular weight of from 800 to 1 000 000 g/mol in an amount of up to 40% by weight, based on the total weight of A, B and C.

10. A fuel oil composition as claimed in any of claims 1 to 9, comprising polar nitrogen-containing paraffin dispersants.

11. The use of an additive comprising, in a weight ratio A:B = 20:1 to 1:20,
A) a copolymer of ethylene and 8 - 21 mol% of at least one acrylic or vinyl ester having a C₁-C₁₈-alkyl radical and
B) a comb polymer of at least one C₈-C₁₆-alkyl ester of an ethylenically unsaturated dicarboxylic acid and at least one C₁₀-C₂₀-olefin, wherein the sum Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
of the molar averages of the carbon chain distributions in the alkyl side chains of the olefins on the one hand and the fatty alcohols in the ester groups on the other hand is from 23 to 27, where w₁ and w₂ are the molar proportions of the individual chain lengths in the alkyl side chains of the olefins on the one hand and the fatty alcohols in the ester groups on the other hand, and n₁ and n₂ are the side chain lengths, in the case of olefins without the originally olefinically bonded carbon atoms, of the alkyl side chains of the olefins on the one hand and the fatty alcohols in the ester groups on the other hand, and the running variables i and j are the individual side chain lengths in the alkyl side chains of the olefins on the one hand and the fatty alcohols in the ester groups on the other hand, for improving the cold flow properties of fuel oils of animal or vegetable origin which are fatty acid alkyl esters formed from fatty acids having from 14 to 24 carbon atoms and alcohols having from 1 to 4 carbon atoms, or which are mixtures of fatty acid methyl esters and mineral oil diesel having up to 25% by weight of fuel oil of animal or vegetable origin.

## Revendications

1. Composition d'huile combustible, contenant
a) une huile combustible d'origine animale ou végétale, qui est un ester alkylique d'acides gras comprenant 14 à 24 atomes de carbone et d'alcools comprenant 1 à 4 atomes de carbone, ou qui est un mélange d'esters méthyliques d'acides gras et de diesel d'huile minérale comprenant jusqu'à 25% en poids d'huile combustible d'origine animale ou végétale, et
b) 0,001 à 5% en poids d'un additif, contenant dans un rapport pondéral A:B = 20:1 à 1:20
A) un copolymère d'éthylène et de 8-21% en mole d'au moins un ester d'acryle ou de vinyle présentant un radical C₁-C₁₈-alkyle et
B) un polymère en peigne d'au moins un ester C₈-C₁₆-alkylique d'un acide dicarboxylique éthyléniquement insaturé et d'au moins une C₁₀-C₂₀-oléfine, la somme Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
de la moyenne molaire des répartitions de chaîne C dans les chaînes alkyle latérales des oléfines d'une part et dans les alcools gras dans les groupes ester d'autre part valant 23 à 27, w₁ et w₂ représentant les proportions molaires des différentes longueurs de chaîne dans les chaînes alkyle latérales des oléfines d'une part et dans les alcools gras dans les groupes ester d'autre part et n₁ et n₂ représentant les longueurs des chaînes latérales, pour les oléfines sans les atomes de carbone liés oléfiniquement à l'origine, des chaînes alkyle latérales des oléfines d'une part et des alcools gras dans les groupes ester d'autre part et les variables i et j représentant les différentes longueurs de chaîne dans les chaînes alkyle latérales des oléfines d'une part et dans les alcools gras dans les groupes ester d'autre part.

2. Composition d'huile combustible selon la revendication 1, Q valant 24 à 26.

3. Composition d'huile combustible selon la revendication 1 et/ou 2, dans laquelle le constituant A contient, outre de l'éthylène qui complète jusqu'à 100% en mole, 3,5 à 20% en mole d'acétate de vinyle et 0,1 à 12% en mole d'ester vinylique de l'acide néononanoïque ou néodécanoïque, la teneur totale en comonomères étant située entre 8 et 21% en mole.

4. Composition d'huile combustible selon l'une ou plusieurs des revendications 1 à 3, dans laquelle le constituant A contient, outre de l'éthylène qui complète jusqu'à 100% en mole et 8 à 18% en mole d'esters de vinyle, encore 0,5 à 10% en mole d'oléfines, choisies parmi le propylène, le butène, l'isobutylène, l'hexène, le 4-méthylpentène, l'octène, le diisobutylène ou le norbornène.

5. Composition d'huile combustile selon l'une ou plusieurs des revendications 1 à 4, dans laquelle les copolymères qui constituent le constituant A, présentent des poids moléculaires entre 3000 et 15 000 g/mole (CPG par rapport au poly(styrène)).

6. Composition d'huile combustile selon l'une ou plusieurs des revendications 1 à 5, dans laquelle les copolymères qui constituent le constituant A, présentent des degrés de ramification entre 2 et 9 groupes CH₃/100 groupes CH₂ qui ne proviennent pas des comonomères.

7. Composition d'huile combustile selon l'une ou plusieurs des revendications 1 à 6, dans laquelle les copolymères qui constituent le constituant B, contiennent des comonomères qui sont dérivés d'esters et d'anhydrides de l'acide maléique, fumarique ou itaconique.

8. Composition d'huile combustile selon l'une ou plusieurs des revendications 1 à 7, dans laquelle les copolymères qui constituent le constituant B, contiennent des comonomères qui sont dérivés d'α-oléfines.

9. Composition d'huile combustible selon l'une ou plusieurs des revendications 1 à 8, dans laquelle est contenu, outre les constituants A et B, comme constituant C, un polymère ou un copolymère qui comprend des unités (C₁₀-C₂₄-alkyl)acrylate ou (C₁₀-C₂₄-alkyl)méthacrylate, présentant un poids moléculaire de 800 à 1 000 000 g/mole en une quantité allant jusqu'à 40% en poids par rapport au poids total de A, B et C.

10. Composition d'huile combustible selon l'une quelconque des revendications 1 à 9, contenant des dispersants de paraffine polaires, contenant de l'azote.

11. Utilisation d'un additif contenant dans un rapport pondéral A:B = 20:1 à 1:20
A) un copolymère d'éthylène et de 8-21% en mole d'au moins un ester d'acryle ou de vinyle présentant un radical C₁-C₁₈-alkyle et
B) un polymère en peigne d'au moins un ester C₈-C₁₆-alkylique d'un acide dicarboxylique éthyléniquement insaturé et d'au moins une C₁₀-C₂₀-oléfine, la somme Q $Q = {Σ}_{i} ⁢ {w}_{1 ⁢ i} ⋅ {n}_{1 ⁢ i} + {Σ}_{j} ⁢ {w}_{2 ⁢ j} ⋅ {n}_{2 ⁢ j}$
de la moyenne molaire des répartitions de chaîne C dans les chaînes alkyle latérales des oléfines d'une part et dans les alcools gras dans les groupes ester d'autre part valant 23 à 27, w₁ et w₂ représentant les proportions molaires des différentes longueurs de chaîne dans les chaînes alkyle latérales des oléfines d'une part et dans les alcools gras dans les groupes ester d'autre part et n₁ et n₂ représentant les longueurs des chaînes latérales, pour les oléfines sans les atomes de carbone liés oléfiniquement à l'origine, des chaînes alkyle latérales des oléfines d'une part et des alcools gras dans les groupes ester d'autre part et les variables i et j représentant les différentes longueurs de chaîne dans les chaînes alkyle latérales des oléfines d'une part et dans les alcools gras dans les groupes ester d'autre part,
pour améliorer les propriétés d'écoulement à froid d'huiles combustibles d'origine animale ou végétale, qui sont des esters alkyliques d'acides gras comprenant 14 à 24 atomes de carbone et d'alcools comprenant 1 à 4 atomes de carbone, ou qui sont des mélanges d'esters méthyliques d'acides gras et de diesel d'huile minérale comprenant jusqu'à 25% en poids d'huile combustible d'origine animale ou végétale.
